# EUROPÄISCHE PATENTSCHRIFT

(11) **EP 0 270 986 B1**
(45) Veröffentlichungstag und Bekanntmachung des Hinweises auf die Patenterteilung: **01.04.1992**
(21) Anmeldenummer: 87117785.3
(22) Anmeldetag: 02.12.1987
(51) Int. Cl.: B03D 1/00

(54) **Alkylsulfosuccinate auf der Basis von propoxylierten sowie propoxylierten und ethoxylierten Fettalkoholen als Sammler für die Flotation nichtsulfidischer Erze**
Alkylsulfosuccinates based on propoxylated as well as propoxylated and ethoxylated fatty alcohols as collectors for non-sulfidic mineral flotation
Alkylsulfosuccinates à base d'alcools gras propoxylés ainsi que d'alcools gras propoxylés et éthoxylés comme collecteurs pour la flottation de minerais non sulfurés

(30) Priorität: 08.12.1986 DE 3641870
(43) Veröffentlichungstag der Anmeldung: 15.06.1988
(73) Patentinhaber: Henkel Kommanditgesellschaft auf Aktien, 40191 Düsseldorf (DE)
(72) Erfinder: Köster, Rita, D-4000 Düsseldorf 30 (DE); Von Rybinski, Wolfgang, Dr., D-4000 Düsseldorf 12 (DE); Ploog, Uwe, Dr., D-5657 Haan (DE)

(56) Entgegenhaltungen:
- US-A- 4 039 562
- US-A- 4 138 350
- US-A- 4 309 282

## Beschreibung

Die Erfindung betrifft die Verwendung von Alkyl-und/oder Alkenyl(poly)alkylenglykolethersulfosuccinaten auf der Basis von alkoxylierten Fettalkoholen als Flotationssammler für nichtsulfidische Erze.

Für die Aufbereitung von mineralischen Rohstoffen ist die Flotation ein allgemein angewandtes Sortierverfahren, bei dem die Wertminerale von Gangartmineralen getrennt werden. Nichtsulfidische Minerale im Sinne der vorliegenden Erfindung sind beispielsweise Apatit, Fluorit, Scheelit und andere salzartige Mineralien, Cassiterit und andere Metalloxide, z.B. Titan- und Zirkonoxide, sowie bestimmte Silikate und Alumosilikate. Im allgemeinen wird das Erz vorzerkleinert und trocken, vorzugsweise aber naß vermahlen und in Wasser suspendiert. In Verbindung mit Schäumern und gegebenenfalls weiteren Hilfsreagenzien wie Reglern, Drückern (Desaktivatoren) und/oder Belebern (Aktivatoren) werden den Erzen normalerweise Sammler zugesetzt, die die Abtrennung der Wertminerale von den Gangartbestandteilen des Erzes unterstützen. Nach einer gewissen Einwirkungszeit wird in die Suspension Luft eingeblasen (Flotieren). Dabei wird an der Oberfläche der Suspension ein Schaum erzeugt. Der Sammler sorgt für eine Hydrophobierung der Oberfläche der Minerale, so daß ein Anhaften an den während der Belüftung gebildeten Gasblasen bewirkt wird. Die Wertminerale des Erzes sollen bevorzugt an den Gasblasen haften, so daß sie in Form eines mineralhaltigen Schaumes abgestreift und weiterverarbeitet werden. Es ist Aufgabe der Flotation, das Wertmineral in möglichst hoher Ausbeute zu gewinnen und gleichzeitig eine möglichst gute Anreicherung zu erreichen.

Bei der flotativen Aufbereitung nichtsulfidischer Erze werden überwiegend anionische und kationische Tenside als Sammler eingesetzt. Die Sammler sollen an der Wertmineraloberfläche möglichst selektiv adsorbieren, um eine hohe Anreicherung im Flotationskonzentrat zu erzielen. Außerdem sollen die Sammler einen tragfähigen, aber nicht zu stabilen Flotationsschaum entwickeln.

Alkylsulfosuccinate werden häufig bei der Flotation nichtsulfidischer Erze verwendet (W. v. Rybinski, M.J. Schwuger, "Aufbereitungstechnik", 26(1985), Seite 632 und A. Doren, A. van Lierde und J.A. de Cuyper, Dev. Min. Proc. 2 (1979), S. 86-109). Mit diesen Sammlern lassen sich in vielen Fällen gute Flotationsergebnisse erzielen. In manchen Fällen führen bekannte Alkylsulfosuccinate allerdings zu einer unerwünscht starken Schaumentwicklung.

Die US-A-4 138 350 beschreibt Alkylpolyethylenglykolether-sulfosuccinate als Sammler in der Flotation. Es hat sich jedoch gezeigt, daß die der Patentschrift zugrunde liegenden Alkylsulfosuccinate auf der Basis ethoxylierter Alkohole nicht in allen Fällen der Flotation günstige Schaumeigenschaften und eine gute Sammlerwirkung aufweisen.

Aufgabe der vorliegenden Erfindung ist daher, Alkyl-und/oder Alkenyl(poly)alkylenglykolether-sulfosuccinate auf der Basis geeigneter alkoxylierter Fettalkohole bereitzustellen, die gegenüber den bekannten Alkyl- und Alkylpolyethylenglykolether-sulfosuccinaten verbesserte Sammlereigenschaften aufweisen und die insbesondere eine unerwünscht starke Schaumentwicklung vermeiden.

Gegenstand der vorliegenden Erfindung ist daher die Verwendung von Alkyl- und/oder Alkenyl(poly)alkylenglycolether-sulfosuccinaten, die einen oder zwei gleiche oder ungleiche Alkyl- und/oder Alkenyl(poly)alkylenglykoletherreste auf der Basis propoxylierter oder propoxylierter und ethoxilierter, geradkettiger oder verzweigter Fettalkohole mit einer Kettenlänge von 8 bis 22 C-Atomen aufweisen, als Flotationssammler für nichtsulfidische Erze.

Für die oben definierten Alkyl- und/oder Alkenyl(poly)alkylenglykolether-sulfosuccinate wird im Folgenden überwiegend die Kurzbezeichnung "Sulfosuccinate" verwendet.

Die Alkyl- und/oder Alkenylreste der propoxylierten oder propoxylierten und ethoxylierten Fettalkohole, die als Basis für die Sulfosuccinate in Betracht kommen, weisen bevorzugt eine Kettenlänge von 12 bis 18 C-Atomen auf.

Die Fettalkoholkomponente der Sulfosuccinate kann aus geradkettigen und verzweigten, gesättigten und ungesättigten Verbindungen dieser Kategorie mit 8 bis 22 C-Atomen bestehen, beispielsweise aus n-Octanol, n-Decanol, n-Dodecanol, n-Tetradecanol, n-Hexadecanol, n-Octadecanol, n-Eicosanol, n-Docosanol, Isotridecanol, Isooctadecanol, n-Hexadecenol und n-Octadecenol.

Die genannten Fettalkohole können einzeln die Basis der Sulfosuccinate bilden. In der Regel werden jedoch Produkte auf der Basis von Fettalkoholgemischen eingesetzt, wobei diese Fettalkoholgemische aus dem Fettsäureanteil von Fetten und Ölen tierischen oder pflanzlichen Ursprungs herstammen. Solche Fettalkoholgemische lassen sich bekanntlich aus den nativen Fetten und Ölen, u.a. über die Umesterung der Triglyceride mit Methanol und nachfolgende katalytische Hydrierung der Fettsäuremethylester, gewinnen. Hier können sowohl die herstellungsmäßig anfallenden Fettalkoholgemische als auch geeignete Fraktionen mit einem begrenzten Kettenlängenspektrum als Basis für die Herstellung der Sulfosuccinate dienen. Neben den aus natürlichen Fetten und Ölen gewonnenen Fettalkoholgemischen sind auch synthetisch gewonnene Fettalkoholgemische, beispielsweise die bekannten Ziegler-und Oxofettalkohole, als Ausgangsmaterial für die Herstellung der Sulfosuccinate geeignet.

Die Alkyl- oder Alkenyl(poly)alkylenetherglycolreste der Sulfosuccinate enthalten jeweils wenigstens eine Propylenglykolethergruppe. Bevorzugt werden Sulfosuccinate verwendet, deren Alkyl- oder Alkenyl(poly)alkylenetherglykolreste 1 bis 6 Propylenoxidgruppen aufweisen.

Für die Herstellung der Sulfosuccinate können auch Anlagerungsprodukte von m Mol Ethylenoxid und n Mol Propylenoxid an Fettalkohole eingesetzt werden, wobei m und n jeweils Zahlen von 1 bis 15 darstellen, die Summe von m und n 2 bis 25 beträgt und das Verhältnis von m : n im Bereich von 1 : 5 bis 2 : 1 liegt.

Die erfindungsgemäß zu verwendenden Sulfosuccinate können nach bekannten Methoden der organischen Synthese (siehe z. B. K. Lindner: Tenside-Textilhilfsmittel-Waschrohstoffe, Band 1, Stuttgat 1964, Seiten 747-748), beispielsweise durch Veresterung der angegebenen Fettalkohol-Propylenoxid- oder Fettalkohol-Propylenoxid-Ethylenoxid-Addukte mit Maleinsäure oder Maleinsäureanhydrid und nachfolgende Umsetzung mit Natriumsulfit erhalten werden.

Zur Flotation von nichtsulfidischen Erzen werden die Sulfosuccinate gemäß der vorliegenden Erfindung in einer Menge von 50 bis 2 000 g/t dem Roherz zugesetzt.

Ein weiterer Gegenstand der vorliegenden Erfindung betrifft ein Verfahren zur Abtrennung von nichtsulfidischen Erzen von der Gangart, bei dem man gemahlenes Erz mit Wasser zu einer Suspension vermischt, in die Suspension in Gegenwart von Alkyl- und/oder Alkenyl(poly)alkylenglykolether-sulfosuccinaten Luft einleitet und den entstandenen Schaum zusammen mit dem darin enthaltenen Mineral abtrennt. Das erfindungsgemäße Verfahren ist dadurch gekennzeichnet, daß man Alkyl-und/oder Alkenyl(poly)alkylenglykolether-sulfosuccinate, die einen oder zwei, gleiche oder ungleiche Alkyl-und/oder Alkenyl(poly)alkylenglykoletherreste auf der Basis propoxylierter oder propoxylierter und ethoxylierter, geradkettiger oder verzweigter Fettalkohole mit einer Kettenlänge 8 bis 22 C-Atomen aufweisen, als Sammler einsetzt.

Das Verfahren zur Abtrennung von nichtsulfidischen Erzen von der Gangart wird vorzugsweise dahingehend ausgeführt, daß man die Sulfosuccinate in einer Menge von 50 bis 2 000 g/t Roherz einsetzt.

Die Sulfosuccinate im Sinne der vorliegenden Erfindung sind insbesondere geeignet zur Aufarbeitung von Scheelit-, Apatit- oder Eisenerz.

Die Sulfosuccinate können als Sulfobernsteinsäurevollester und -halbester vorliegen, wobei die Halbester bevorzugt eingesetzt werden. Dem Fachmann ist überdies bekannt, daß die hier in Betracht kommenden Sulfobernsteinsäurevollester und -halbester nicht in der Form der freien Sulfonsäure, sondern als Alkalimetall-und/oder Ammoniumsalze eingesetzt werden, wobei Natrium- und Ammoniumsalze und insbesondere Gemische aus Natrium- und Ammoniumsalzen bevorzugt verwendet werden.

Der Vorteil der Alkyl-und/oder Alkenyl(poly)alkylenglykolether-sulfosuccinate auf der Basis geeigneter propoxylierter Fettalkohole gegenüber den bekannten Alkyl- und Alkylpolyethylenglykolsulfosuccinaten besteht darin, daß bei der Verwendung der erfindungsgemäßen Sulfosuccinate verbesserte Sammlereigenschaften bei den genannten Roherzen zutage treten. In den Beispielen werden die günstigeren Schaumeigenschaften und die verbesserte Sammlerwirkung der erfindungsgemäßen Verbindungen veranschaulicht.

Die nachfolgenden Beispiele zeigen die Überlegenheit der erfindungsgemäß zu verwendenden Sammler.

Unter Laborbedingungen wurde teilweise mit erhöhten Sammlerkonzentrationen gearbeitet, die in der Praxis erheblich unterschritten werden können. Die Anwendungsmöglichkeiten und Anwendungsbedingungen sind daher nicht auf die in den Beispielen beschriebenen Trennaufgaben und Versuchsbedingungen beschränkt. Alle Prozentangaben sind, sofern nicht anders angegeben, auf Gewichtsprozent bezogen. Die Mengenangaben für Reagenzien beziehen sich jeweils auf Aktivsubstanz. Die in den nachfolgenden Beispielen angegebenen Alkylsulfosuccinate und Alkyl- und/oder Alkenyl(poly)alkylenglykolether-sulfosuccinate lagen jeweils als Salze von Sulfobernsteinsäurehalbestern vor.

### Beispiele 1 bis 3 und Vergleichsbeispiele 1 und 2

Im Lochscheibenschlagverfahren wurde die Schaumentwicklung von Alkyl-/Alkenyl(poly)alkylenglykolether-und Alkylsulfosuccinaten in Form ihrer Na- oder Na/NH₄-Salze unter Standardbedingungen bestimmt. Die Ergebnisse der Versuche sind in der Tabelle 1 zusammengefaßt. Es zeigt sich, daß die erfindungsgemäßen Sulfosuccinate auf der Basis von Fettalkohol-Propylenoxid- bzw. Fettalkohol-Ethylenoxid-Propylenoxid-Addukten weniger Schaum entwickelten als die Sulfosuccinattypen des Standes der Technik. Dies erweist sich für viele Flotationsprozesse als vorteilhaft.

### Beispiel 4 und Vergleichsbeispiel 3

Als Flotationsaufgabe wurde ein Scheeliterz aus Österreich mit der nachstehenden chemischen Zusammensetzung, bezogen auf die Hauptbestandteile, eingesetzt:
WO₃ 0,3 %
CaO 8,8 %
SiO₂ 55,8 %
Die Erzprobe wies folgende Korngrößenverteilung auf:
28 % < 25 µm
43 % 25 - 100 µm
29 % 100 - 200 µm
Im Beispiel 4 wurde als erfindungsgemäßer Sammler ein Na/NH₄-Salz eines Sulfosuccinats auf der Basis eines Anlagerungsproduktes von 2 Mol Propylenoxid (2 PO) an 1 Mol eines Gemisches aus Oleylalkohol (C₁₈; ungesättigt) und Cetylalkohol (C₁₆; gesättigt) als erfindungsgemäßer Sammler eingesetzt.

Im Vergleichsbeispiel 3 wurde das Na-Salz eines Alkylsulfosuccinates auf der Basis von Oleyl-Cetylalkohol als Sammler eingesetzt.

Die Flotationsversuche wurden mit einer Humbold-Wedag-Labor-Flotationsmaschine der Fa. KHD Industrieanlagen AG, Humbold-Wedag, Köln (s. Seifen-Fette-Wachse 105 (1979), S. 248) in einer 1 l-Flotationszelle durchgeführt. Zur Herstellung der Trübe wurde entionisiertes Wasser verwendet. Die Trübedichte betrug 400 g/l. Als Drücker wurde Wasserglas mit einer Dosierung von 2 000 g/t eingesetzt. Die Konditionierzeit des Drückers betrug 10 Minuten bei einer Rührgeschwindigkeit von 2 000 l/min. Es wurde bei dem sich aus der Wasserglaszugabe ergebenden pH-Wert von ca. 9,5 flotiert. Die Art der Sammlerdosierung ist aus der Tabelle 2 ersichtlich. Die Konditionierzeit des Sammlers lag bei 3 Minuten.

Wie aus Tabelle 2 zu ersehen ist, wird mit dem Sammler gemäß Beispiel 4 ein deutlich höheres Ausbringen an WO₃ sowie eine erheblich bessere Anreicherung im Konzentrat erzielt, als mit dem Sammler gemäß Vergleichsbeispiel 3.

### Beispiele 5 und 6 und Vergleichsbeispiele 4 und 5

Flotiert wurde ein brasilianisches Apatit-Erz, das neben Silikaten auch Eisenoxide als Gangart-Minerale enthielt. Bezogen auf die Hauptbestandteile hatte das Erz folgende Zusammensetzung:
ca. 21 % P₂O₅
12 % Fe₂O₃
26 % SiO₂
Die Korngrößenverteilung der Aufgabe ist:
< 40 µm 21 %
40 - 100 µm 38 %
100 - 250 µm 35 %
>250 µm 6 %
Als erfindungsgemäßer Sammler wurde ein Na/NH₄-Salz eines Sulfosuccinats auf der Basis eines Anlagerungsproduktes von 2 Mol Propylenoxid an 1 Mol Oleyl-Cetylalkohol in Kombination mit Tallölfettsäure eingesetzt. Im Beispiel 5 betrug das Gewichtsverhältnis Sulfosuccinat zu Tallölfettsäure 1 : 1, im Beispiel 6 2 : 1.

Im Vergleichsbeispiel 4 wurde als Sammler eine Kombination aus einem Na-Salz eines Alkylsulfosuccinates auf der Basis von Oleyl-Cetylalkohol und Tallölfettsäure im Gewichtsverhältnis 2 : 1 eingesetzt.

Im Vergleichsbeispiel 5 bestand der Sammler aus einem Gemisch aus einem Na/NH₄-Salz eines Alkylsulfosuccinats auf der Basis von Oleyl-Cetylalkohol und Tallölfettsäure im Gewichtsverhältnis 1 : 1.

Die Flotationsversuche wurden in einer Laborflotationszelle (Modell D-1 der Fa. Denver Equipment mit einem Fassungsvermögen von 1 Liter) bei Raumtemperatur durchgeführt. Zur Herstellung der Trübe wurde Leitungswasser mit einer Härte von 16 °dH verwendet. Die Trübedichte betrug 500 g/l, der pH-Wert wurde vor der Sammlerzugabe mit Natronlauge auf pH 10,5 eingestellt.

Nach der Vorflotation (Dauer 6 Minuten) wurde das Vorkonzentrat zweimal nachgereinigt. Flotiert wurde in allen Stufen bei 1 200 l/min. Als Drücker wurde Stärke mit einer Dosierung von 600 g/t eingesetzt.

Nach den Ergebnissen aus Tabelle 3 kann beim Austausch der Alkylsulfosuccinate (Vergleichsbeispiele 5 und 6) durch die erfindungsgemäße Verbindung gemäß Beispiel 5 und 6 eine erhebliche Reduzierung der Sammlerdosierung erreicht werden, ohne daß Ausbringen und Selektivität beeinträchtigt werden. Dieser Effekt wurde sowohl bei einer 1 : 1 wie auch bei einer 2 : 1 Abmischung der Sulfosuccinate mit Fettsäure gefunden.

### Beispiele 7 und 8 und Vergleichsbeispiel 6

Flotiert wurden die Abgänge einer Eisenerzaufbereitung folgender Zusammensetzung (Hauptbestandteile):
ca. 12 % P₂O₅
36 % SiO₂
14 % Fe₂O₃
15 % CaO
Die sehr grobe Flotationsaufgabe wies folgende Korngrößenverteilung auf:
< 25 µm 5 %
25 - 100 µm 15 %
200 - 500 µm 70 %
500 - 1 000 µm 9 %
> 1 000 µm 1 %
Im Beispiel 7 bestand der Sammler aus einem Na/NH₄-Salz eines Sulfosuccinats auf der Basis eines Anlagerungsproduktes von 1 Mol Propylenoxid (1 PO) an 1 Mol Oleyl-Cetylalkohol.

Im Beispiel 8 wurde ein Na/NH₄-Salz eines Sulfosuccinats auf der Basis eines Anlagerungsproduktes von 2 Mol Ethylenoxid und 1 Mol Propylenoxid (2 EO + 1 PO) an 1 Mol Oleyl-Cetylalkohol als Sammler eingesetzt.

Der Sammler im Vergleichsbeispiel 6 bestand aus einem Na/NH₄-Salz eines Sulfosuccinates auf der Basis eines Anlagerungsproduktes von 2 Mol Ethylenoxid (2 EO) an 1 Mol Oleyl-Cetylalkohol.

Die Flotationsversuche wurden in einer Laborflotationszelle, wie in Beispiel 5 beschrieben, durchgeführt.

Der pH-Wert wurde mit Natronlauge auf 9,5 eingestellt, Drücker wurden nicht verwendet. Das Vorkonzentrat wurde einmal nachgereinigt.

Die Flotationsergebnisse zeigen (Tabelle 4), daß auch die erfindungsgemäßen Verbindungen auf Basis von Fettalkohol-EO/PO-Addukten Vorteile gegenüber bekannten Alkylsulfosuccinaten bieten. Das Apatit-Ausbringen steigt bei verminderter Sammlerdosierung.

## Patentansprüche

1. Verwendung von Alkyl- und/oder Alkenyl(poly)alkylenglykolether-sulfosuccinaten, die einen oder zwei, gleiche oder ungleiche Alkyl- und/oder Alkenyl(poly)alkylenglykoletherreste auf der Basis propoxylierter oder propoxylierter und ethoxylierter, geradkettiger oder verzweigter Fettalkohole mit einer Kettenlänge von 8 bis 22 C-Atomen aufweisen, als Flotationssammler für nichtsulfidische Erze.

2. Verwendung von Sulfosuccinaten nach Anspruch 1, dadurch gekennzeichnet, daß die Alkyl- und/oder Alkenylreste der propoxylierten oder propoxylierten und ethoxylierten Fettalkohole eine Kettenlänge von 12 bis 18 C-Atomen aufweisen.

3. Verwendung von Sulfosuccinaten nach Ansprüchen 1 und 2, dadurch gekennzeichnet, daß die Alkyl- und/oder Alkenyl(poly)alkylenglykoletherreste der Sulfosuccinate 1 bis 6 Propylenoxidgruppen aufweisen.

4. Verwendung von Sulfosuccinaten nach Ansprüchen 1 und 2, dadurch gekennzeichnet, daß die Alkyl- und/oder Alkenyl(poly)alkylenglykoletherreste auf Anlagerungsprodukten von m Mol Ethylenoxid und n Mol Propylenoxid an Fettalkohole mit 8 bis 22 C-Atomen basieren, wobei m und n jeweils Zahlen von 1 bis 15 darstellen, die Summe von m und n 2 bis 25 beträgt und das Verhältnis m : n im Bereich von 1 : 5 bis 2 : 1 liegt.

5. Verwendung von Sulfosuccinaten nach Anspruch 1, dadurch gekennzeichnet, daß das korrespondierende Kation Natrium und/oder Ammonium ist.

6. Verwendung von Sulfosuccinaten nach Ansprüchen 1 bis 5, dadurch gekennzeichnet, daß man diese in Mengen von 50 bis 2 000 g/t Roherz einsetzt.

7. Verfahren zur Abtrennung von nichtsulfidischen Erzen durch Flotation, bei dem man gemahlenes Erz mit Wasser zu einer Suspension vermischt, in die Suspension in Gegenwart eines Sammlers Luft einleitet und den entstandenen Schaum zusammen mit dem darin enthaltenen Mineral abtrennt, dadurch gekennzeichnet, daß man als Sammler Sulfosuccinate, wie in den Ansprüchen 1 bis 6 definiert, einsetzt.

8. Verfahren nach Anspruch 7, dadurch gekennzeichnet, daß man die Sulfosuccinate zusammen mit bekannten Sammlern in Sammlersystemen einsetzt.

9. Verfahren nach Anspruch 7, dadurch gekennzeichnet, daß man Sulfosuccinate in Mengen von 50 bis 2 000 g/t Roherz einsetzt.

10. Verfahren nach Ansprüchen 7 bis 9, dadurch gekennzeichnet, daß man als Roherz Scheeliterz, Apatiterz oder Eisenerz verwendet.

## Claims

1. The use of alkyl and/or alkenyl(poly)alkylene glycol ether sulfosuccinates containing one or two identical or different alkyl and/or alkenyl(poly)alkylene glycol ether units based on propoxylated or propoxylated and ethoxylated, linear or branched fatty alcohols containing 8 to 22 carbon atoms as flotation collectors from non-sulfide ores.

2. The use of sulfosuccinates as claimed in claim 1, characterized in that the alkyl and/or alkenyl radicals of the propoxylated or propoxylated and ethoxylated fatty alcohols contain 12 to 18 carbon atoms.

3. The use of sulfosuccinates as claimed in claims 1 and 2, characterized in that the alkyl and/or alkenyl(poly)alkylene glycol ether units of the sulfosuccinates contain 1 to 6 propylene oxide groups.

4. The use of sulfosuccinates as claimed in claims 1 and 2, characterized in that the alkyl and/or alkenyl(poly)alkylene glycol ether units are based on adducts of m mol ethylene oxide and n mol propylene oxide with fatty alcohols containing 8 to 22 carbon atoms, m and n each being numbers of 1 to 15, the sum of m and n being 2 to 25 and the ratio of m to n being from 1:5 to 2:1.

5. The use of sulfosuccinates as claimed in claim 1, characterized in that the corresponding cation is sodium and/or ammonium.

6. The use of sulfosuccinates as claimed in claims 1 to 5, characterized in that they are used in quantities of 50 to 2,000 g/t crude ore.

7. A process for the removal of non-sulfide ores by flotation, in which ground ore is mixed with water to form a suspension, air is introduced into the suspension in the presence of a collector and the froth formed is removed together with the mineral present therein, characterized in that sulfosuccinates of the type defined in claims 1 to 6 are used as collectors.

8. A process as claimed in claim 7, characterized in that the sulfosuccinates are used together with known collectors in the collector systems.

9. A process as claimed in claim 7, characterized in that sulfosuccinates are used in quantities of 50 to 2,000 g/t crude ore.

10. A process as claimed in claims 7 to 9, characterized in that scheelite ore, apatite ore or iron ore is used as the crude ore.

## Revendications

1. Utilisation de sulfosuccinates d'alkyl et/ou d'alcényl (poly) alkylène glycol éther, qui comportent un ou deux radicaux égaux ou différents alkyl- et/ou alcényl (poly) alkylène glycol éther sur la base d'alcools gras propoxylés ou propoxylés et éthoxylés, à chaîne droite ou ramifiés avec une longueur de chaîne de 8 à 12 atomes de C, comme collecteurs de flottation de minerais non sulfurés.

2. Utilisation de sulfosuccinates selon la revendication 1, caractérisée en ce que les radicaux alkyl- et/ou alcényl des alcools gras propoxylés ou propoxylés et éthoxylés comprennent une longueur de chaîne de 12 à 18 atomes de C.

3. Utilisation de sulfosuccinates selon les revendications 1 et 2, caractérisée en ce que les radiaux alkyl- et/ou alcényl (poly) alkylèneglycoléther des sulfosuccinates comprennent de 1 à 6 groupes d'oxyde de propylène.

4. Utilisation de sulfosuccinates selon les revendications 1 et 2, caractérisée en ce que les radicaux alkyl- et/ou alcényl (poly) alkylèneglycoléther se fondent sur des produits d'addition de m moles d'oxyde d'éthylène et n moles d'oxyde de propylène sur des alcools gras ayant de 8 à 22 atomes de C, m et n représentant respectivement des nombres de 1 à 15, la somme de m et n atteignant 2 à 25 et le rapport m : n se situant dans l'intervalle 1 : 5 à 2 : 1.

5. Utilisation de sulfosuccinates selon la revendication 1, caractérisée en ce que le cation correspondant est le sodium et/ou l'ammonium.

6. Utilisation de sulfosuccinates selon les revendications 1 à 5, caractérisée en ce qu'on utilise ceux-ci en quantités de 50 à 2000 g/t de minerais bruts.

7. Procédé pour la séparation de minerais non sulfurés par flottation, dans lequel on mélange en une suspension du minerai broyé avec de l'eau, on insuffle de l'air dans la suspension en présence d'un collecteur et on sépare la mousse qui se forme du minerai contenu dedans, caractérisé en ce que, comme collecteur, on utilise des sulfosuccinates, comme définis aux revendications 1 à 6.

8. Procédé selon la revendication 7, caractérisé en ce qu'on utilise les sulfosuccinates conjointement avec des collecteurs connus dans des systèmes collecteurs.

9. Procédé selon la revendication 7, caractérisé en ce qu'on utilise des sulfosuccinates en quantités de 50 à 2000 g/t de minerai brut.

10. Procédé selon les revendications 7 à 9, caractérisé en ce qu'on utilise comme minerai brut du minerai de schéelite, du minerai d'apatite ou du minerai de fer.
